# EUROPÄISCHE PATENTSCHRIFT

(11) **EP 0 850 701 B1**
(45) Veröffentlichungstag und Bekanntmachung des Hinweises auf die Patenterteilung: **28.11.2001**
(21) Anmeldenummer: 97122109.8
(22) Anmeldetag: 16.12.1997
(51) Int. Cl.: B21B 1/02, B21B 1/46

(54) **Verfahren und Anlage zur Herstellung von Stabstahl mit durch Schmiedewalzen verfeinertem und/oder verdichtetem Gefüge**
Method and installation for producing bars with a refined and/or compressed structure by roll forging
Procédé et installation de production de barres avec une structure affinée et/ou compressée par forgeage au laminoir

(30) Priorität: 23.12.1996 DE 19654063
(43) Veröffentlichungstag der Anmeldung: 01.07.1998
(73) Patentinhaber: SMS Demag AG, 40237 Düsseldorf (DE)
(72) Erfinder: Müller, Hubert, 41515 Grevenbroich (DE)
(74) Vertreter: Valentin, Ekkehard, Dipl.-Ing.

(56) Entgegenhaltungen:
- EP-A- 0 342 403
- US-A- 2 066 314
- PATENT ABSTRACTS OF JAPAN vol. 018, no. 168 (M-1580), 22.März 1994 & JP 05 337510 A (DAIDO STEEL CO LTD), 21.Dezember 1993,
- PATENT ABSTRACTS OF JAPAN vol. 004, no. 123 (M-029), 30.August 1980 & JP 55 081004 A (NIPPON STEEL CORP), 18.Juni 1980,
- PATENT ABSTRACTS OF JAPAN vol. 096, no. 011, 29.November 1996 & JP 08 174001 A (SUMITOMO HEAVY IND LTD), 9.Juli 1996,
- DATABASE WPI Section Ch, Week 9201 Derwent Publications Ltd., London, GB; Class M21, AN 92-005268 XP002057900 & SU 1 623 805 A (URALMASH IND COMPLE) , 30.Januar 1991
- PATENT ABSTRACTS OF JAPAN vol. 017, no. 164 (M-1390), 30.März 1993 & JP 04 327301 A (NKK CORP), 16.November 1992,

## Beschreibung

Die Erfindung betrifft ein Verfahren zur Herstellung von Stabstahl mit verfeinertem und/oder verdichtetem Gefüge. Die Erfindung betrifft auch eine Walzwerksanlage zur Durchführung des Verfahrens.

Die Verbesserung der mechanischen Eigenschaften von Stahl durch Schmieden ist von altersher bekannt. Durch intensive Press- und Schmiedeschläge mit schweren Hämmern werden dabei gröbere Kristallstrukturen im Material zerschlagen und bei dem so behandelten Werkstück das Komgefüge verfeinert, dabei das Material verdichtet, die Porosität verringert und die Zähigkeit entscheidend heraufgesetzt. Beim Schmieden wird eine Kornverdichtung bei einer Materialverlängerung in der Größenordnung von Faktor 2 bis 3 erreicht.

Aus der Dissertation mit dem Titel
"Theoretische und experimentelle Untersuchungen zum Formänderungsverlauf und zu Spannungszustand an einer Schmiedewalzanlage (GFM/Krupp) zur Herstellung von Stabmaterial"
des Dipl. Ing. Tuke aus Dortmund, vorgelegt bei der Rheinisch-Westfälischen Technischen Hochschule Aachen im Oktober 1979, ist ein Schmiedevefahren an einer Durchlaufschmiedeanlage bekannt, bei der als Umformwerkzeug verwendete Hämmer konzentrisch auf ein Schmiedestück einwirken und dieses dabei stark verdichten. Die hierbei verwendeten Knüppel erhalten beim Schmieden in diagonal unter 45° hochgestellter Lage die ersten Press- und Schmiedeschläge. Es wird jedoch kein Walzgerüst verwendet und somit auch keine erhöhte Produktivität erreicht.

In der Zeitschrift Stahl und Eisen 110 (1990) Nr. 6, Seiten 59 bis 64 wird das Hochpräzisionswalzen von Stabstahl auf der Feinstahl- und Drahtstrasse der von Moosstahl AG (Luzern/Schweiz) beschrieben. Diese Veröffentlichung befaßt sich mit einem Walzverfahren unter hohem Druck in einem Horizontalgerüst und einem Vertikalgerüst. Angestrebt wird mit dem bekannten Verfahren eine wirtschaftliche Einstellung sehr enger Toleranzen für Durchmesser und Rundheit bei Feinstahl und Draht, um hierdurch teure Nacharbeit zu vermeiden bzw zu ersparen. Eine Kernverdichtung des Material erfolgt nicht und ist auch nicht beabsichtigt.

Aus dem Fachbericht Walzwerksanlagen Nr. 2000.09.92 LD der Firma SMS Schloemann-Siemag AG, Düsseldorf, herausgegeben im September 1992, insbesondere Bild 3 und 4 wird zwar eine Verbindung einer Stranggießanlage mit einem Walzwerk für Feinstahl aus Knüppeln angesprochen. Ziel ist eine möglichst kostensparende Anbindung der Stranggießanlage an Feinstahl- oder Drahtwalzwerke, insbesondere zur optimalen Nutzung der im Gussstrang enthaltenen Wärmekapazität.

Das Dokument JP-A-5-337510 offenbart als nächstliegender Stand der Technik ein Verfahren zur Herstellung von Stabstahl mit verfeinertem und/oder verdichtetem Gefüge. Es wird jedoch kein stranggegossenes Langgut eingesetzt, und ebensowenig Knüppel mit annähernd quadratischem Querschnitt und abgeschrägten Eckbereichen.

Der Erfindung liegt die Aufgabe zugrunde, ein Verfahren und eine Anlage anzugeben, mit welchen die Herstellung eines kernverdichteten Produkts mit im Vergleich zum Schmieden wesentlich höherer Produktivität und demzufolge stark verringerten Kosten gelingt, wobei sich insgesamt die Vorteile des Walzens in der Qualitätsverbesserung von Stahl durch Schmieden zu einem wirtschaftlich-technischen Gesamterfolg vereinigen.

Die Lösung der Aufgabe gelingt bei einem Verfahren zur Herstellung von Stabstahl mit verfeinertem und/oder verdichtetem Gefüge durch die Kombination aufeinander abgestimmter Arbeitsschritte gemäß Anspruch 1.

Durch das mehrstufige Umformen, insbesondere in einer Gerüstfolge von Zweiwalzengerüst und Vierwalzengerüst bzw. in einer Gerüstfolge von Vierwalzengerüsten wird das Gefüge nach Art eines tiefgehenden Knetprozesses verfeinert und verdichtet, und damit werden die mechanischen Eigenschaften des so behandelten Stahls signifikant verbessert. Dabei sieht das Verfahren nach der Erfindung vor, dass das Umformen, auch als Schmiedewalzen bezeichnet, durch Niederwalzen von Eckbereichen der Knüppel in wenigstens einem Vierwalzengerüst mit so hoher Walzkraft erfolgt, dass die dabei entstehenden und bspw. im Schliffbild erkennbaren Verdichtungs-Druckspannungen bis in die Kemzone wirksam sind. Das Verfahren sieht ferner vor, dass die Knüppel nach Erstarrung des Gussstranges, Temperaturausgleich und Erwärmen auf eine vorgesehene Schmiedewalztemperatur vorkalibriert und dabei die Flanken der Knüppel konkav verformt werden. Die sich hierdurch ergebende Querschnittsform der Knüppel bietet eine Gewähr dafür, dass die Verdichtungsdrücke Druckspannungen bis in den Kern erzeugen und dabei ein relativ gleichmäßiges Gefüge über den Gesamtquerschnitt herstellen.

Wesentlich beim Schmiedewalzen ist die Einhaltung einer vorgesehenen und materialkonformen Schmiedetemperatur. Infolgedessen ist es in Ausgestaltung der Erfindung vorteilhaft, nach Maßgabe der Walztemperatur an der Einlaufseite eines Gerüstes eine Anhebung der Temperatur bevorzugt durch Induktionserwärmung vorzunehmen.

In Ausgestaltung des Verfahrens ist vorgesehen, dass es bei einem Walzgut mit maximal 480 cm², entsprechend bspw. einem quadratischen Querschnitt mit ca. 22 cm Kantenlänge, und bei einem unlegierten bzw. schwach legierten Vergütungsstahl mit einem C-Gehalt von 0,1 bis 0,3 % durchgeführt wird. Damit ist sichergestellt, dass wirksame Verdichtungs- und Druckspannungen bis in die Kernzone hinein zur Wirkung gelangen.

Eine vorteilhafte Ausgestaltung der Erfindung sieht vor, dass die vorkalibrierten Knüppel bevorzugt in einer Kombination aus Horizontal-Walzgerüst und VertikalWalzgerüst geglättet und unmittelbar anschliessend in das bzw. die Vierwalzengerüste eingeführt und darin durch Schmiedewalzen verformt werden.

Die Erfindung ermöglicht es, dass nach Maßgabe des zu erreichenden Grades der Gefügeverdichtung Umformungen des Walzgutes durch einander unmittelbar folgende Stiche in jeweils einer Folge von Zweiwalzengerüsten und Vierwalzengerüsten vorgenommen werden. Die Feststellung, ob ein Draht mit genügender Gefügeverdichtung bis in die Kernzone erreicht wurde, lässt sich durch eine Reihe von Versuchen an Walzproben, insbesondere nach deren Erkaltung durch Schliffbilder feststellen und mit den dadurch gewonnenen Erfahrungen sicher reproduzieren.

In Fortsetzung des Erfindungsgedankens ist es zur Erzielung extrem hoher Walzdrücke erforderlich, dass das Schmiedewalzen unter Verwendung von vergleichsweise sehr biegesteifen Walzgerüsten mit bevorzugt zylindrischen Walzen von vergleichsweise geringem Durchmesser durchgeführt wird.

Dabei kann für das Schmiedewalzen wenigstens ein Vierwalzengerüst mit vier angetriebenen Walzen verwendet werden. Bei entsprechenden Anforderungen an andere Walzparameter kann es aber auch genügen, dass für das Schmiedewalzen wenigstens ein Vierwalzengerüst mit zwei angetriebenen Walzen verwendet wird, bspw. mit zwei angetriebenen Horizontalwalzen und zwei nicht angetriebenen Vertikalwalzen.

Für ein besonders tiefes Eindringen der Druckspannungen beim Schmiedewalzen bis in den Kern des umzuformenden Materials ist von Vorteil, daß die Knüppel zumindest beim ersten Stich für das Niederwalzen der Eckbereiche in einem Zweiwalzengerüst oder in einem Vierwalzengerüst in eine Diagonalstellung unter 45° gebracht werden. Dabei ergibt sich der Vorteil, dass ein Höchstmaß an Verformungsarbeit bei einer relativ geringen Längung des Walzproduktes verwirklicht wird. Dieser Vorteil kann weiterhin dadurch verstärkt genutzt werden, dass die Knüppel für jeden Folgestich um 45° gedreht werden. Der Glättstich in dem Zweiwalzen-Horizontalgerüst bzw. in dem Zweiwalzen-Vertikalgerüst beträgt etwa 10%, wohingegen das Schmiedewalzen in dem Vierwalzengerüst mit einer Stichabnahme von 30 - 60 % erfolgt.

Schließlich sieht mit großem Vorteil das Verfahren nach der Erfindung vor, dass Stranggussknüppel in der Vorstraße einer Walzwerksanlage zu Stabstahl mit durch Schmiedewalzen verfeinertem und/oder verdichtetem Gefüge verarbeitet und dass der walzwarme Stabstahl unmittelbar anschließend in einer Zwischen- oder Fertigstraße der Walzwerksanlage zu einem kalibrierten bzw. profilierten Endprodukt fertig gewalzt wird.

Zur Durchführung des Verfahrens nach der Erfindung wird eine Walzwerksanlage zur Herstellung von Stabstahl mit verfeinertem und/oder verdichtetem Gefüge vorgeschlagen, die sich dadurch auszeichnen, dass der Anlagenteil zur Herstellung von schmiedegewalztem Stabstahl eine Vorstraße ist, welche die folgenden oder zumindest einige der folgenden Umformmittel aufweist:
- zumindest einen zweigerüstigen Block zum Vorkalibrieren von Stranggusslangprodukten, wie gegossene Knüppel,
- wenigstens ein Duo-Horizontal- oder Duo-Vertikal-Gerüst zum Glätten der zu verformenden Knüppeloberfläche,
- wenigstens ein Vierwalzengerüst mit Mitteln zum Führen und Wenden der Knüppel,
- Mittel zum bevorzugt induktiven Zwischenerwärmen der Knüppel.

In Ausgestaltung der Walzwerksanlage ist vorgesehen, dass der Vorstrasse zur Herstellung von Stabstahl mit durch Schmiedewalzen verfeinertem und verdichtetem Gefüge eine Zwischen- oder Fertigstraße unmittelbar nachgeordnet ist.

Weitere Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: im Querschnitt einen als Ausgangsmaterial vorgesehenen Stranggussknüppel;
- Figur 2: im Querschnitt den Knüppel um 45° gedreht zwischen einem Paar Horizontalwalzen;
- Figur 3: einen Stammbaum einer Walzwerksanlage zum Durchführen des erfindungsgemäßen Verfahrens.

Figur 1 zeigt den Querschnitt eines als Ausgangsmaterial zum Herstellen von Stabstahl mit durch Schmiedewalzen verfeinertem und verdichtetem Gefüge stranggegossenen Knüppel 20. Er besitzt einen annährend quadratischen Querschnitt mit der Vertikalebene y-y und der Horizontalebene x-x. In einem Winkel von 45° zwischen diesen Ebenen zeigt die Querschnittsform stark abgeschrägte Eckbereiche und zunächst noch ebene Flanken 22. Nach Erstarren des als Ausgangsmaterial zunächst endlos gegossenen Stranges 10 wird bei diesem zunächst in üblicher Weise ein Temperaturausgleich bspw. in einem (nicht dargestellten) Ausgleichsofen vorgenommen und der Strang mit einer Schere 11 in einzelne Knüppel zerteilt. Vorher oder anschließend findet eine Erwärmung auf Schmiedetemperatur statt, wonach die Knüppel vorkalibriert, dabei geglättet und deren Flanken 22 entsprechend der Darstellung in Fig. 2 konkav verformt werden. Hierdurch ergeben sich optimale Verhältnisse für die anschließende Gefügeverdichtung beim Schmiedewalzen. Dabei wird gem. Fig. 2 der Knüppel 20 um 45° gedreht und bspw. in einem ersten Stich einer weiteren Stichfolge zwischen einem Paar Horizontalwalzen 4 durch Niederwalzen der Eckbereiche 21 einem ersten Verdichtungsschritt unterzogen. Die sich hierbei im Gefüge ergebenden Verdichtungszonen sind in der Figur 2 andeutungsweise mit der Bezugsziffer 30 bezeichnet. Diese Darstellung zeigt auch deutlich die konkave Form 23 der für das Schmiedewalzen vorbereiteten Knüppelquerschnitte.

Figur 2 zeigt in Vorbereitung des nächsten Umformstiches die in einem Universalgerüst 5, 7 der Figur 3 vorgesehene Position der Vertikalwalzen 14.

Bei diesem Stich in einem oder beiden der Universalgerüste 5, 7 wird der wesentliche Teil der Schmiedewalzarbeit durchgeführt, worin bei geringer Längung des mehrstufigen Umformungsprozesses mit Vergleichsweise extrem hohen Walzkräften die im Schliffbild erkennbaren Verdichtungs-Druckspannungen 30 bis in die Kernzone wirksam sind.

Figur 3 zeigt beispielhaft in Form eines Stammbaumes eine zur Durchführung des Verfahrens geeignete Walzwerksanlage. Sie besitzt eine vorgeordnete Anlageneinheit 1 in Form einer Stranggießanlage für die Produktion stranggegossener und für das Schmiedewalzen thermisch vorbereiteter Knüppel 20, die aus dem endlosen Gussstrang 10 mit der Schere 11 abgelängt werden. Die Anlage weist ferner in einem Vorbereitungsteil ein Vorgerüst 2 zur Vorkalibrierung und anschließend zur Glättung ein Duo-Horizontalgerüst 3 mit nachgeordnetem Vertikal-Glätt-Gerüst 4 auf. Wesentliche Elemente für das Schmiedewalzen sind die folgenden beiden Universalgerüste 5 und 7 bevorzugt mit glatten zylindrischen Walzen, zwischen welchen sich eine Einrichtung 6 zum bevorzugt induktiven Erwärmen der Knüppel 20 befindet. Diesen kann ein Duo-Gerüst 8 zum Glätten nachgeordnet sein.

Wie Figur 3 weiter zeigt, ist in der Anlage der Vorstraße 15 eine nicht näher gekennzeichnete Fertigstraße 9 mit bspw. fünf Fertiggerüsten nachgeordnet. In diese wird der durch Schmiedewalzen kernverdichtete Stabstahl walzwarm eingeführt und in einer Wärme weitergewalzt.

Die vorgenannte Verfahrensschritte sowie die entsprechende Anlage sind lediglich beispielhaft aufzufassen. Sie können im Rahmen der üblichen Vorgehensweise durch den Fachmann nach Maßgabe vorgesehener Arbeitsprogramme sowie nach Maßgabe materialabhängiger Verfahrensparameter modifiziert werden.

## Patentansprüche

1. Verfahren zum Herstellen von Stabstahl mit verfeinertem und/oder verdichtetem Gefüge mit folgenden Arbeitsschritten
a) als Ausgangsmaterial werden stranggegossene Langprodukte in Form von Knüppeln (10) schmiedbarer Stahlqualität mit annähernd quadratischem Querschnitt und abgeschrägten Eckbereichen (21) eingesetzt,
b) die Knüppel (20) werden nach Erstarrung des Gußstranges (10), Temperaturausgleich und Erwärmen auf Schmiedetemperatur, zunächst vorkalibriert und die Knüppelflanken (21) dabei konkav verformt (23), wobei
c) eine nach Maßgabe der Walzguttemperatur an der Einlaufseite eines Gerüstes (7) erforderliche Anhebung der Walztemperatur bevorzugt durch Mittel (6) zur Induktionserwärmung vorgenommen wird, und
d) die vorkalibrierten und auf Schmiedewalztemperatur oberhalb der Umwandlungstemperatur erwärmten Knüppel werden durch kontinuierliches, drallfreies Umformen mittels einander unmittelbar folgender Stiche in jeweils einer Folge von Zweiwalzengerüsten und Vierwalzengerüsten (3, 4, 5, 7, 8) bei geringer Längung einem mehrstufigen Umformungsprozeß durch Schmiedewalzen mit so hoher Walzkraft zu einem kernverdichteten Walzprodukt unterzogen, dass die dabei entstehenden und beispielsweise im Schliffbild erkennbaren Verdichtungs-Druckspannungen (30) bis in die Kemzone wirksam sind.

2. Verfahren nach Anspruch 1,
**dadurch gekennzeichnet,**
**dass** die Knüppel (20) für jeden Folgestich um 45° gedreht werden.

3. Verfahren nach Anspruch 1 oder 2,
**dadurch gekennzeichnet,**
**dass** es bei einem Walzgut mit maximal 480 cm² entsprechend bspw. einem quadratischen Querschnitt von ca. 22 cm Kantenlänge und bei einem unlegierten bzw. schwach legierten Vergütungsstahl mit einem C-Gehalt von 0,1 bis 0,3% durchgeführt wird.

4. Verfahren nach einem oder mehreren der Ansprüche 1 bis 3,
**dadurch gekennzeichnet,**
**daß** die vorkalibrierten Knüppel (20) bevorzugt in einer Kombination aus Horizontalwalzgerüst (13) und/oder Vertikalwalzgerüst (4) geglättet und unmittelbar anschließend in das bzw. die Vierwalzengerüste (5, 7) eingeführt und darin durch Schmiedewalzen verformt werden.

5. Verfahren nach einem oder mehreren der Ansprüche 1 bis 4,
**dadurch gekennzeichnet,**
**dass** nach Maßgabe des zu erreichenden Grades der Gefügeverdichtung Umformungen des Walzgutes durch einander unmittelbar folgende Stiche in jeweils einer Folge von Zweiwalzengerüsten und Vierwalzengerüsten (3, 4, 5, 7, 8) vorgenommen werden.

6. Verfahren nach einem oder mehreren der Ansprüche 1 bis 5,
**dadurch gekennzeichnet,**
**dass** das Schmiedewalzen unter Verwendung von vergleichsweise sehr biegesteifen Walzgerüsten (5, 7) mit bevorzugt zylindrischen Walzen (4, 14) von vergleichsweise geringem Durchmesser durchgeführt wird.

7. Verfahren nach einem der mehreren der Ansprüche 1 bis 6,
**dadurch gekennzeichnet,**
**dass** für das Schmiedewalzen wenigstens ein Vierwalzengerüst (5, 7) mit vier angetriebenen Walzen (4, 14) verwendet wird.

8. Verfahren nach einem oder mehreren der Ansprüche 1 bis 7,
**dadurch gekennzeichnet,**
**dass** für das Schmiedewalzen wenigstens ein Vierwalzengerüst (5, 7) mit zwei angetriebenen Walzen (4 bzw. 14) verwendet wird, bspw. mit zwei angetriebenen Horizontalwalzen und zwei nicht angetriebenen Vertikalwalzen.

9. Verfahren nach einem oder mehreren der Ansprüche 1 bis 8,
**dadurch gekennzeichnet,**
**dass** die Knüppel (20) zumindest beim ersten Stich für das Niederwalzen der Eckbereiche (21) in einem Zweiwalzengerüst (3, 4) oder Vierwalzengerüst (5, 7) in eine Diagonalstellung unter 45° gebracht werden.

10. Verfahren nach einem oder mehreren der Ansprüche 1 bis 9,
**dadurch gekennzeichnet,**
**dass** der Glättstich in dem Zweiwalzen-Horizontalgerüst bzw. in dem Zweiwalzen-Vertikalgerüst etwa 10% beträgt und dass das Schmiedewalzen in dem Vierwalzengerüst mit einer Stichabnahme von 30% bis 60% erfolgt.

11. Verfahren nach einem oder mehreren der Ansprüche 1 bis 10,
**dadurch gekennzeichnet,**
**dass** Strangussknüppel (20) in der Vorstraße (15) einer Walzwerksanlage zu Stabstahl mit durch Schmiedewalzen verfeinertem und/oder verdichtetem Gefüge (30) verarbeitet wird und dass der walzwarme Stabstahl unmittelbar anschließend in einer Zwischen- oder Fertigstraße (9) der Walzwerksanlage zu einem kalibrierten bzw. profilierten Endprodukt fertiggewalzt wird.

12. Walzwerksanlage mit einem Anlagenteil zur Herstellung von Stabstahl mit verfeinertem und/oder verdichtetem Gefüge (30) zur Durchführung des Verfahrens gemäß den Ansprüchen 1 bis 11,
**dadurch gekennzeichnet,**
**dass** der Anlagenteil zur Herstellung von schmiedegewalztem Stabstahl eine Vorstraße (15) ist, welche die folgenden Umformmittel aufweist:
- zumindest einen zweigerüstigen Block (2) zum Vorkalibrieren von Stranggusslangprodukten wie gegossene Knüppel,
- wenigstens ein Duo-Horizontalgerüst (4) oder ein Duo-Vertikal-Gerüst (3)zum Glätten der zu verformenden Knüppeloberfläche, und/oder
- wenigstens ein Vierwalzengerüst (5, 7) mit Mitteln zum Führen und Wenden der Knüppel (20),
- Mittel (6) zum bevorzugt induktiven Zwischenerwärmen der Knüppel (20).

13. Walzwerksanlage nach Anspruch 12,
**dadurch gekennzeichnet,**
**dass** der Vorstraße (15) eine Zwischen- oder Fertigstraße (9) unmittelbar nachgeordnet ist.

14. Walzwerksanlage nach Anspruch 12 oder 13,
**dadurch gekennzeichnet,**
**dass** der Vorstraße (15) eine Gießanlage für die Produktion stranggegossener und für das Schmiedewalzen thermisch vorbereiteter Langprodukte wie bspw. Knüppel vorgeordnet ist.

15. Walzwerksanlage nach Anspruch 13 oder 14,
**dadurch gekennzeichnet,**
**dass** das Zweiwalzengerüst (3, 4) ein übliches Duo-Horizontalgerüst bzw. Duo-Vertikalgerüst und das Vierwalzengerüst ein Universalgerüst ist, jeweils mit glatten Walzen ausgerüstet.

## Claims

1. Method of producing steel rod with a refined and/or condensed structure, comprising the following working steps
a) continuously cast elongate products in the form of billets (10) of forgeable steel quality with approximately square cross-section and chamfered corner regions (21) are used as starting material,
b) the billets (20) after hardening of the cast strip (10), temperature compensation and heating to forging temperature are initially subjected to a roughing pass and the billet flanks (21) in that case concavely deformed (23), wherein
c) in dependence on the roll stock temperature at the inlet side of a stand (7) a requisite increase in the roll temperature is preferably undertaken by means (6) for induction heating, and
d) the preshaped billets heated to forging temperature above the conversion temperature are subjected to a multi-stage reshaping process, by continuous twist-free reshaping by means of directly successive passes in each case in a series of two-high roll stands and four-high roll stands (3, 4, 5, 7, 8), with small elongation by way of forging rolling at such high rolling force into a condensed-core rolled product that the thus-arising condensing compressive stresses (30), which are recognisable for example in the ground finish, are effective into the core zone.

2. Method according to claim 1, **characterised in that** the billet (20) is turned through 45° for each succeeding pass.

3. Method according to claim 1 or 2, **characterised in that** it is carried out with a roll stock with a cross-section, which corresponds to at most 480 cm² and is, for example, square, with about 22 cm edge length and with an unalloyed or lightly alloyed tempering steel with a carbon content of 0.1 to 0.3%.

4. Method according to one or more of claims 1 to 3, **characterised in that** the preshaped billet (20) is smoothed preferably in a combination of horizontal roll stand (13) and/or vertical roll stand (4) and is subsequently introduced directly into the four-high roll stand or stands (5, 7) and deformed therein by forging rolling.

5. Method according to one or more of claims 1 to 4, **characterised in that** deformations of the roll stock are carried out by directly successive passes respectively in a series of two-high roll stands and four-high roll stands (3, 4, 5, 6, 8) in dependence on the degree of structure condensing to be achieved.

6. Method according to one or more of claims 1 to 5, **characterised in that** the forging rolling is carried out with use of roll stands (5, 7), which are comparatively very stiff in bending, with preferably cylindrical rolls (4, 14) of comparatively small diameter.

7. Method according to one or more of claims 1 to 6, **characterised in that** at least one four-high roll stand (5, 7) with four driven rolls (4, 14) is used for the forging pass.

8. Method according to one or more of claims 1 to 7, **characterised in that** at least one four-high roll stand (5, 7) with two driven rolls (4 or 14) or with, for example, two driven horizontal rolls and two non-driven vertical rolls is used for the forging rolling.

9. Method according to one or more of claims 1 to 8, **characterised in that** the billet (20) is brought into a two-high roll stand (3, 4) or four-high roll stand (5, 7) in a diagonal setting for the first pass for rolling down the corner regions (21).

10. Method according to one or more of claims 1 to 9, **characterised in that** the smoothing pass in the two-high horizontal rolling stand or in the two-high vertical rolling stand amounts to about 10% and that the forging rolling is carried out in the four-high roll stand with a pass reduction of 30 to 60%.

11. Method according to one or more of claims 1 to 10, **characterised in that** the continuously cast billet (20) is processed in the preliminary train (15) of a rolling mill into steel rod with a structure (30) refined and/or condensed by forging rolling and that the hot-rolled steel rod is subsequently finished-rolled in an intermediate or finishing train (9) of the rolling mill into a sized or profiled end product.

12. Rolling mill with a mill part for production of steel rod with a refined and/or condensed structure (30), for carrying out the method according to claims 1 to 11, **characterised in that** the mill part for production of forge-rolled steel rod is a preliminary train (15) which comprises the following reshaping means:
- at least one two-high block (2) for rough passing of continuously cast elongate products such as cast billets,
- at least one tandem horizontal stand (4) or tandem vertical stand (3) for the smoothing of the billet surface to be deformed, and/or
- at least one four-high roll stand (5, 7) with means for guiding and turning the billets (20), and
- means for intermediate heating of the billets (20) preferably inductively.

13. Rolling mill according to claim 12, **characterised in that** an intermediate or a finishing train (9) is arranged directly downstream of the preliminary train (15).

14. Rolling mill according to claim 12 or 13, **characterised in that** a foundry for production of continuously cast elongate products, which are thermally prepared for forging rolling, such as for example billets, is arranged upstream of the preliminary train (15).

15. Rolling mill according to claim 13 or 14, **characterised in that** the two-high roll stand (3, 4) is a conventional tandem horizontal stand or tandem vertical stand and the four-high roll stand is a universal stand, in each case equipped with smooth rollers.

## Revendications

1. Procédé pour la production d'acier en barres avec une structure plus fine et/ou compactée, présentant les étapes :
a) on utilise comme matériau de départ des produits longitudinaux coulés en continu sous forme de billettes (10) de qualité d'acier forgeable présentant une section quasiment carrée et des coins (21) coupés
b) après solidification du produit coulé (10), équilibrage de la température et chauffage à la température de forgeage, les billettes (20) sont d'abord précalibrées, et les flancs (21) de la billette étant en l'occurrence déformés de manière concave (23),
c) on procède à une augmentation de la température de laminage nécessaire en fonction de la température du produit laminé du côté de l'entrée d'une cage (7), de préférence avec des moyens (6) pour un chauffage par induction, et
d) les billettes précalibrées et chauffées à la température de laminage de forgeage, supérieure à la température de transformation, sont soumises à un processus de déformation en plusieurs étapes par une déformation continue sans torsion au moyen de passes directement consécutives dans à chaque fois une succession de cages duo et quarto (3, 4, 5, 7, 8) avec un faible allongement par laminage de forgeage en produit laminé à noyau compacté, avec une force de laminage tellement élevée que les contraintes de compression et de compactage (30) qui se forment et par exemple observables en micrographie agissent jusque dans la zone centrale.

2. Procédé selon la revendication 1, **caractérisé en ce que** les billettes (20) sont tournées de 45° avant chaque passe consécutive.

3. Procédé selon la revendication 1 ou 2, **caractérisé en ce qu'**il est réalisé sur un produit laminé d'au maximum 480 cm² correspondant par exemple à une section carrée présentant un côté d'environ 22 cm et sur un acier de traitement non allié ou faiblement allié présentant une teneur en C de 0,1 à 0,3 %.

4. Procédé selon l'une ou plusieurs des revendications 1 à 3, **caractérisé en ce que** les billettes précalibrées (20) sont de préférence lissées dans une combinaison d'une cage de laminage horizontale (13) et/ou une cage de laminage verticale (4) et **en ce qu'**elles sont introduites de manière directement consécutive dans la ou les cages quarto (5, 7) puis déformées par laminage de forgeage.

5. Procédé selon l'une ou plusieurs des revendications 1 à 4, **caractérisé en ce qu'**en fonction du taux de compactage de structure à atteindre, les déformations du produit laminé sont réalisées par des passes immédiatement consécutives dans à chaque fois une succession de cages duo et quarto (3, 4, 5, 7, 8).

6. Procédé selon l'une ou plusieurs des revendications 1 à 5, **caractérisé en ce que** le laminage de forgeage est réalisé en utilisant des cages de laminage (5, 7) comparativement très résistantes à la flexion, présentant de préférence des cylindres cylindriques (4, 14) présentant un diamètre comparativement faible.

7. Procédé selon l'une ou plusieurs des revendications 1 à 6, **caractérisé en ce qu'**on utilise pour le laminage de forgeage au moins une cage quarto (5, 7) présentant quatre cylindres entraînés (4, 14).

8. Procédé selon l'une ou plusieurs des revendications 1 à 7, **caractérisé en ce que** qu'on utilise pour le laminage de forgeage au moins une cage quarto (5, 7) présentant deux cylindres entraînés (4 ou 14), par exemple deux cylindres horizontaux entraînés et deux cylindres verticaux non entraînés.

9. Procédé selon l'une ou plusieurs des revendications 1 à 8, **caractérisé en ce que** les billettes (20) sont placées dans une position diagonale de 45°, au moins lors de la première passe pour le laminage des coins (21) dans une cage duo (3, 4) ou quarto (5, 7).

10. Procédé selon l'une ou plusieurs des revendications 1 à 9, **caractérisé en ce que** la passe de lissage dans une cage duo horizontale ou dans une cage duo verticale est d'environ 10 % et **en ce que** le laminage de forgeage est réalisé dans la cage quarto avec une réduction par passe de 30 % à 60 %.

11. Procédé selon l'une ou plusieurs des revendications 1 à 10, **caractérisé en ce que** la billette coulée en continu (20) est transformée dans un train dégrossisseur (15) d'une installation de laminage en acier en barre présentant une structure (30) plus fine et/ou compactée réalisée par laminage de forgeage et **en ce que** l'acier en barres chaud est laminé de manière immédiatement consécutive dans un train intermédiaire ou finisseur (9) de l'installation de laminage en un produit fini calibré ou profilé.

12. Installation de laminage présentant une partie d'installation pour la production d'acier en barres présentant une structure (30) plus fine et/ou compacte pour la réalisation du procédé selon les revendications 1 à 11, **caractérisée en ce que** la partie d'installation pour la production d'acier en barres laminé par forgeage est un train dégrossisseur (15) qui présente les moyens de déformation suivants :
- au moins un bloc (2) à deux cages pour le précalibrage de produits longitudinaux coulés en continu, tels que des billettes coulées,
- au moins une cage duo horizontale (4) ou une cage duo verticale (3) pour le lissage de la surface de la billette à déformer et/ou
- au moins une cage quarto (5, 7) avec des moyens pour guider et tourner les billettes (20)
- des moyens (6) pour le chauffage intermédiaire des billettes (20), de préférence par induction.

13. Installation de laminage selon la revendication 12, **caractérisée en ce que** le train dégrossisseur est suivi immédiatement d'un train intermédiaire ou finisseur (9).

14. Installation de laminage selon la revendication 12 ou 13, **caractérisée en ce que** le train dégrossisseur (15) est précédé d'une installation de coulée pour la production par coulée continue de produits longitudinaux thermiquement préparés pour le laminage de forgeage, tels que par exemple des billettes.

15. Installation de laminage selon la revendication 13 ou 14, **caractérisé en ce que** la cage duo (3, 4) est une cage duo horizontale usuelle ou une cage duo verticale usuelle et **en ce que** la cage quarto est une cage universelle, à chaque fois équipée de cylindres lisses.
